# EUROPÄISCHE PATENTSCHRIFT

(11) **EP 0 173 913 B1**
(45) Veröffentlichungstag und Bekanntmachung des Hinweises auf die Patenterteilung: **08.03.1989**
(21) Anmeldenummer: 85110449.7
(22) Anmeldetag: 20.08.1985
(51) Int. Cl.: C22C 33/00, C21C 1/00, C21C 7/00

(54) **Verfahren zur Behandlung von Gusseisenschmelzen mit Siliciumcarbid**
Process for treating cast iron with silicon carbide
Procédé de traitement de fontes an moyen de carbure de silicium

(30) Priorität: 24.08.1984 DE 3431263
(43) Veröffentlichungstag der Anmeldung: 12.03.1986
(73) Patentinhaber: Elektroschmelzwerk Kempten GmbH, 81737 München (DE)
(72) Erfinder: Benecke, Theodor, Dr. Dipl.-Ing., D-8000 München 81 (DE); Lux, Benno, Prof. Dr. Dipl.-Ing., A-1030 Wien (AT); Schubert, Wolf-Dieter, Dr. Dipl.-Ing., A-1180 Wien (AT); Ta, An Tuan, Dipl.-Ing., A-1190 Wien (AT); Kahr, Gerhard, Dipl.-Ing., A-1160 Wien (AT)

(56) Entgegenhaltungen:
- DE-A- 2 034 806
- DE-C- 2 215 266
- GB-A- 937 104
- US-A- 2 527 829
- GIESSEREI, Band 68, Nr. 12, 8. Juni 1981, Seiten 344-347, Düsseldorf, DE; Th. BENECKE: "Metallurgisches Siliciumcarbid im Elektro- und Kupolofen"

## Beschreibung

Die Verwendung von Siliciumcarbid zur Behandlung von Gußeisenschmelzen, wie zum Aufsilizieren, Aufkohlen, Desoxidieren und Impfen, ist seit langem Stand der Technik (vgl. US-A-2 020 171, DE-C-2 215 266 und DE-A-2 746 478).

Hierfür wird üblicherweise sogenanntes metallurgisches Siliciumcarbid eingesetzt, dessen SiC-Gehalt im Bereich von etwa 85 - 95 Gew.-% variiert und das von der Herstellung her noch etwa 2 - 5 Gew.-% freien Kohlenstoff und etwa 2 - 3 Gew.-% Siliciumdioxid aufweist, das in Form von Körnungen im Bereich bis zu 20 mm mit einem Maximum der Kornverteilung von < 10 mm im Handel verfügbar ist.

Ein derartiges Produkt, das aus der großtechnischen SiC-Produktion im Widerstandsofen stammt, hat von der Herstellung her eine stark schwankende Zusammensetzung und die einzelnen SiC-Körner sind von einer im um-Bereich liegenden Si0₂-Haut umgeben, die den Kontakt mit dem flüssigen Eisen verhindert und auch für dessen Beständigkeit gegenüber sauerstoffhaltigen Gasen bei hohen Temperaturen von besonderer Bedeutung ist (vgl. Th. Benecke in "Gießerei", Bd. 68 (1981), Seite 344 - 349).

Als Beweis für diese Oxidationsbeständigkeit des SiC verweist Th. Benecke auf Arbeiten von G. Wiebke in Berichte Deutsche Keramische Gesellschaft, Bd. 37 (1960), Seite 219 - 226, worin die Oxidation von gereinigtem Siliciumcarbid in Sauerstoff in Abhängigkeit von Zeit, Temperatur und Korngröße gemessen wurde. Dabei wurde festgestellt, daß die Oxidhaut nur sehr langsam wächst und selbst in reinem Sauerstoff bei 1500°C und bei einer Korngröße von nur 63 µm nach 9 Stunden lediglich 6 % SiC oxidiert worden waren. Daraus folgt, daß SiC von technischem Reinheitsgrad (metallurgisches SiC), dessen Körner von der Herstellung her bereits mit einer sehr dünnen Si0₂-Haut umgeben sind, beim Lagern an der Luft bei Raumtemperatur mit Sicherheit nicht weiter oxidiert wird.

Der Einsatz von metallurgischem SiC hat daher bei der Gußeisenherstellung gerade aufgrund seiner Oxidationsbeständigkeit und seiner relativ langsamen Auflösungsgeschwindigkeit Vorteile gegenüber den üblichen bekannten Si-haltigen Behandlungsmitteln wie FeSi oder CaSi. Nur ist die erwünschte Wirkung sehr stark von der jeweiligen Zusammensetzung des Produkts abhängig, das von der Herstellung her unterschiedliche Mengen an Begleitstoffen enthält, die eine gezielte Steuerung der Keimbildung in der Gußeisenschmelze sehr erschweren.

Vorteile für die Verwendung von metallurgischem Siliciumcarbid als Legierungsmittel sind ein positiver Einfluß auf die Qualität des Gußeisens, da während des Aufsilizierens eine Vorimpfung der Schmelze eintritt und dieser Vorimpfeffekt nur langsam abklingt. Er äußert sich in einer geringen Unterkühlung der Schmelze, einer Erhöhung der Zahl eutektischer Körner, einer günstigen Verteilung und Ausbildung des Graphits und einer verminderten Neigung zur Weiß- bzw. verstärkten Neigung zur Grauerstarrung. Die Folge ist eine Verbesserung der Festigkeitseigenschaften, der relativen Härte und der gleichmäßigen Güte der Gußwerkstoffe (vgl. Untersuchungen von K.H. Caspers in "Gießerei", Bd. 59 (1972), Seite 556 - 559 und zusammenfassende Darstellung von Th. Benecke a.a.O.

Über die Ursachen der Impfwirkung des metallurgischen Siliciumcarbids und deren Langzeiteffekt ist praktisch nichts bekannt. Aus vergleichenden Untersuchungen von R.L. Doelmann und Mitarbeitern in "Gießerei-Praxis", Nr. 12 (1981), Seite 205 - 212 scheint zwar hervorzugehen, daß mit 80 %-igem Siliciumcarbid ein Gußeisen mit besseren Eigenschaften erzeugt werden kann als mit 90 %-igem Siliciumcarbid, was die Autoren mit dem höheren Kohlenstoffgehalt (7,2 %) in form von Graphit und thermisch behandeltem Petrolkoks in dem 80 %-igen Siliciumcarbid in Verbindung zu bringen versuchen.

Das ermöglicht jedoch nicht die gezielte Auswahl bestimmter metallurgischer SiC-Sorten, die reproduzierbar zu jeweils gleichen Ergebnissen unter jeweils gleichen Schmelzbedingungen führen, da die einzelnen Faktoren, die bei Einsatz von SiC für die Keimbildung in der Schmelze verantwortlich sind, nach wie vor unbekannt sind.

Es stellt sich somit die Aufgabe der Auswahl eines Siliciumcarbids für die Behandlung von Gußeisenschmelzen, das so beschaffen sein muß, daß es die Keimbildung in der Gußeisenschmelze gezielt zu steuern vermag, ohne daß hierzu eine aufwendige Vorsortierung handelsüblicher metallurgischer SiC-Qualitäten erforderlich ist, die von der Herstellung her jeweils unterschiedliche Mengen an Begleitstoffen enthalten.

Für das erfindungsgemäß auszuwählende Siliciumcarbid ist es entscheidend, daß die einzelnen SiC-Körner nicht vollständig mit einer gleichmäßig dicken Siliciumdioxid enthaltenden Schicht umgeben sind, sondern daß diese Schicht an einzelnen Stellen der Kornoberfläche unterbrochen ist, d.h. an diesen Stellen entweder vollständig fehlt oder nur sehr dünn ist. Das kann beispielsweise dadurch erreicht werden, daß ein Siliciumcarbid in körniger Form in ruhender Schüttung einer oxidierenden Atmosphäre, wie Luft, Sauerstoff oder Wasserdampf, bei Temperaturen im Bereich von 900°C - 1000°C ausgesetzt wird. Dabei werden die einzelnen Körner an den freien Oberflächen unter Bildung der Si0₂-Schicht oxidiert und gleichzeitig agglomeriert. Die Agglomerate werden anschliessend einer schonenden Zerkleinerung unterzogen zur Freilegung der Siliciumcarbidoberflächen, die durch die Agglomeratbildung dem oxidativen Angriff ganz oder teilweise entzogen waren. Dann wird das so vorbehandelte Siliciumcarbid, dessen einzelne Körner teilweise mit einer Siliciumdioxid enthaltenden Hülle umgeben sind, in die Gußeisenschmelze eingebracht.

Nach einer bevorzugten Ausführungsform der Erfindung wird ein Siliciumcarbid mit Korngrößen von 0,5 mm und feiner, insbesondere im Bereich von 0,1 mm bis 0,5 mm, und einem SiC-Gehalt von mindestens 95 Gew.-% in ruhender Schüttung unter Verwendung von strömender Luft bei Temperaturen von 1250° C - 1300°C der oxidierenden Behandlung unterzogen. Unter diesen Bedingungen können in Abhängigkeit von der Zeit Schichtdicken der Siliciumdioxid enthaltenden Hülle bis etwa 15 µm, insbesonder im Bereich 0,5 µm bis 5 µm, erzeugt werden. Der Oxidationsgrad kann dabei aus der Abnahme des ursprünglichen SiC-Gehaltes ermittelt werden. Die anschliessende Zerkleinerung unter schonenden Bedingungen kann beispielsweise in einem Mörser vorgenommen werden. Unter schonenden Bedingungen ist hierbei zu verstehen, daß nur die agglomerierten Körner getrennt, nicht aber die Körner selbst weiter zerkleinert werden, so daß die ursprünglich eingesetzten Korngrößen praktisch unverändert bleiben. Durch diese gezielte Vorbehandlung wird ein Siliciumcarbid von genau definierter Beschaffenheit erhalten, dessen Impfwirkung mit Langzeiteffekt in Gußeisenschmelzen mit unterschiedlichem Sättigungsgrad nachgewiesen wurde, wie in den folgenden Beispielen näher erläutert. Als Gußeisenschmelzen wurden dabei solche von hoher Reinheit verwendet, die naturgemäß besonders keimarm sind.

Das erfindungsgemäße Verfahren ist jedoch nicht auf diese bevorzugte Ausführungsform beschränkt, sondern es liegt im Rahmen der Erfindung, daß sowohl die Parameter für die oxidierende Behandlung, als auch für das Siliciumcarbid, das dieser Behandlung unterzogen wird, in breitem Rahmen variiert werden können.

Das Einbringen des erfindungsgemäß vorbehandelten Siliciumcarbids in die Gußeisenschmelze kann in üblicher bekannter Weise vorgenommen werden, wie durch Zugabe im Schmelzaggregat, im und vor dem Warmhalteaggregat oder im Vorherd oder durch Zugabe zu der Gattierung vor dem Aufschmelzen. Ferner kann es sowohl in Form einer losen Körnung als auch in Form von Pellets oder Briketts eingesetzt werden, die in üblicher bekannter Weise kompaktiert worden sind.

### Beispiel 1

Herstellung eines vorbehandelten Siliciumcarbids:

Als Ausgangsmaterial wurde kristallines Siliciumcarbid mit einem SiC-Gehalt von 98,5 Gew.-%, einem SiO₂-Gehalt von 0,26 Gew.-% und einer Korngröße von 0,1 - 0,5 mm verwendet, das frisch aufgemahlen und abgesiebt worden war.

Dieses SiC wurde als lose Schüttung in einem elektrisch beheizten Rohrofen untergebracht und bei 1.250° C - 1.300°C unter leichtem Unterdruck (0,4 - 0,6 Bar) in strömender Luftatmosphäre 72 Stunden oxidiert. Nach dem Abkühlen wurde das agglomerierte Produkt aus dem Ofen entnommen und durch schonendes Brechen in einem Mörser zerkleinert.

Nach der Oxidation betrug der SiC-Gehalt 93,9 Gew.-% und der Si0₂-Gehalt 4,6 Gew.-%. Der Oxidationsgrad, d.h. der Prozentsatz an oxidiertem SiC, errechnet aus der Abnahme des SiC-Gehalts und entsprechend der Zunahme des Si0₂-Gehaltes, betrug somit 3 %. Die Schichtdicke der Si0₂-Umhüllung betrug maximal 5 µm.

Die Erzeugung der teilweisen SiO₂-Umhüllung der SiC-Körner ist in Figur 1 a - c schematisch dargestellt.
Figur 1 zeigt die SiC-Körner vor der Oxidation: 1 sind die Berührungsstellen der Körner;
Figur 1 b zeigt de SiC-Körner nach der Oxidation: 2 ist die erzeugte Si0₂-Schicht;
Figur 1c zeigt die SiC-Körner nach dem schonenden Brechen: 2 ist die erzeugte Si0₂-Schicht, die durch freigelegte Oberflächen an den Stellen 3 unterbrochen ist.

### Beispiel 2

Einsatz des nach Beispiel 1 vorbehandelten Siliciumcarbids zum Vorimpfen von Gußeisenschmelzen im Vergleich zu unbehandeltem SiC:
Die Schmelze enthielt jeweils 2 Gew.-% Si.
Zugabe des Si-Trägers entweder im Kalteinsatz oder durch Einrühren bei 1.350° C.
Sofern nicht anders angegeben, Sättigungsgrad (Sc) der Schmelze = 0,91 %, = C-Gehalt der Schmelze 3,3 Gew.-%.
S-Gehalt der Schmelze 0,035 Gew.-%.

Korngröße des SiC: unbehandelt 0 - 1 mm
vorbehandelt 0,1 - 0,5 mm.

Einsatz im kalten Tiegel: Reinsteisen (99,9 Gew.-% Fe) , Graphit (99,99 Gew.-% C), Eisensulfid ( > 99 Gew.-% FeS).

Aufheizen, Schmelzen, Halten in einem elektrisch beheizten Tiegelofen unter CO-Gasschleier:
1. Aufheizen mit 70 - 80° C/min bis
2. 1.350°C: 2 min Rühren bzw. Einrühren der Si-Träger und je nach Beispiel Halten oder
3. Weiteraufheizen mit 50 - 60° C/min bis 1.500°C: Halten;
4. Abkühlen der Schmelze im Tiegel mit 25 - 30 ° C/min.

Die Ergebnisse sind in den Tabellen 1 - 3 zusammengestellt. Wie hieraus ersichtlich, ist der verbesserte Vorimpeffekt des erfindungsgemäß vorbehandelten SiC im Vergleich zu unbehandeltem SiC deutlich nachweisbar. Er äußert sich in einer geringeren eutektischen Unterkühlung, Vergrößerung der Zahl der eutektischen Körner, Verbesserung der Graphitausscheidung in Form von A-Graphit und insbesondere in einer beträchtlichen Verbesserung der Neigung zur Grauerstarrung.

Zum weiteren Vergleich wurde ein handelsübliches FeSi 75 Ca herangezogen.

## Patentansprüche

1. Verfahren zur Behandlung von Gußeisenschmelzen mit Siliciumcarbid, dessen Körner von einer im µm-Bereich liegenden Si0₂-Haut umgeben sind, dadurch gekennzeichnet, daß ein Siliciumcarbid in körniger Form in ruhender Schüttung einer oxidierenden Atmosphäre bei Temperaturen im Bereich von 900°C bis 1600°C ausgesetzt wird, die gebildeten Agglomerate anschließend einer schonenden Zerkleinerung unterzogen werden zur Freilegung der Siliciumcarbidoberflächen, die durch die Agglomeratbildung dem oxidativen Angriff ganz oder teilweise entzogen waren und das so vorbehandelte Siliciumcarbid, dessen einzelne Körner teilweise mit einer Siliciumdioxid enthaltenden Hülle umgeben sind, in die Gußeisenschmelze eingebracht wird.

2. Verfahren nach Anspruch 1, dadurch gekennzeichnet, daß ein Siliciumcarbid mit Korngrößen von 0,5 mm und feiner und einem SiC-Gehalt von mindestens 95 Gew.-% in ruhender Schüttung einer strömenden Luftatmosphäre bei Temperaturen von 1250°C bis 1300°C bis zur Bildung einer Schichtdicke der Siliciumdioxid enthaltenden Hülle von bis zu 15 um ausgesetzt wird, die agglomerierten Körner anschließend unter schonenden Bedingungen getrennt und dann in die Gußeisenschmelze eingebracht werden.

## Claims

1. Process for treating cast iron melts with silicon carbide, the grains of which are enclosed in an Si0₂ shell within the micron range of dimensions, characterized in that a silicon carbide in granular form is exposed in a static bulk form to an oxidizing atmosphere at temperatures in the range of 900 to 1600°C, the agglomerates formed being subsequently subjected to careful comminution to expose the silicon carbide surfaces which were entirely or partially saved from oxidation attack by the formation of agglomerate and the silicon carbide thus pretreated, the individual grains of which are partially enclosed with a shell containing silicon dioxide, is introduced into the cast iron melt.

2. Process according to claim 1, characterized in that a silicon carbide having grain sizes of 0.5 mm and finer and a SiC content of at least 95 % by weight is exposed in static bulk form to a flowing air atmosphere at temperatures of 1250 to 1300°C until a layer thickness of the shell containing silicon dioxide reaches up to 15 microns, the agglomerated grains are subsequently separated under careful conditions and then are introduced into the cast iron melt.

## Revendications

1. Procédé de traitement de fontes avec du carbure de silicium en grains qui sont entourés d'une couche de Si0₂ d'une épaisseur de l'ordre du micromètre ou de quelques micromètres, procédé caractérisé en ce qu'on expose un carbure de silicium à l'état granulaire non-tassé à une atmosphère oxydante à des températures de 900 à 1600°C, puis on soumet les agglomérats formés à un broyage modéré pour en libérer les surfaces du carbure de silicium qui ont été totalement ou partiellement protégées de l'oxydation par la formation d'agglomérats, et on introduit dans la fonte le carbure de silicium qui a subi ce traitement préalable, dont les grains individuels sont en partie enveloppés d'une couche contenant du dioxyde de silicium.

2. Procédé selon la revendication 1 caractérisé en ce que l'on expose un carbure de silicium en grains de 0,5 mm et moins, ayant une teneur en SiC d'au moins 95 % en poids, à l'état non-tassé, à l'action d'un courant d'air à des températures de 1250 à 1300°C jusqu'à formation d'une enveloppe de dioxyde de silicium dont l'épaisseur peut s'élever jusqu'à 15 J.Lm, puis on sépare les grains agglomérés dans des conditions ménagées et on les introduit dans la fonte.
